# EUROPÄISCHE PATENTSCHRIFT

(11) **EP 1 716 278 B1**
(45) Veröffentlichungstag und Bekanntmachung des Hinweises auf die Patenterteilung: **25.08.2010**
(21) Anmeldenummer: 05707469.2
(22) Anmeldetag: 17.02.2005
(51) Int. Cl.: D04H 3/02, D04H 3/03, D04H 3/16, D04H 3/10, D01F 2/00, D02J 1/08, D06B 5/06, D01D 5/08, D01F 2/24

(54) **VERFAHREN ZUR HERSTELLUNG VON VLIESSTOFFEN, VLIESSTOFF UND DESSEN VERWENDUNG**
METHOD FOR PRODUCING NON-WOVENS, A CORRESPONDING NON-WOVEN AND THE PRODUCTION THEREOF
PROCEDE DE PRODUCTION DE NON-TISSES, NON-TISSE CORRESPONDANT ET SON UTILISATION

(30) Priorität: 17.02.2004 DE 102004007618
(43) Veröffentlichungstag der Anmeldung: 02.11.2006
(73) Patentinhaber: Fraunhofer-Gesellschaft zur Förderung der angewandten Forschung e.V., 80686 München (DE)
(72) Erfinder: WEIGEL, Peter, 16816 Neuruppin (DE); FINK, Hans-Peter, 14513 Teltow (DE); DOSS, Michael, 14476 Golm (DE)
(74) Vertreter: Pfenning, Meinig & Partner GbR
(86) Internationale Anmeldenummer: PCT/EP2005/001632
(87) Internationale Veröffentlichungsnummer: WO 2005/080660

(56) Entgegenhaltungen:
- EP-A- 0 879 906
- WO-A-83/03433
- WO-A-88/05090
- DE-A1- 2 539 725
- GB-A- 955 128

## Beschreibung

Die Erfindung betrifft ein Verfahren zur Herstellung von Vliesstoffen, bei dem eine Cellulosecarbamat-Lösung mittels Extrusion durch einen mehrere Öffnungen enthaltenden Düsenblock in ein Fällbad zu mehreren Endlosfäden versponnen wird, die im Anschluss durch Anströmen mit gasförmigen Medium und/oder Fluid verwirbelt wird. Ebenso betrifft die Erfindung einen derartigen Vliesstoff sowie dessen Verwendung.

Nonwovens sind textile Flächengebilde, bei denen der Zusammenhalt der Fasern nicht durch Weben oder Stricken, sondern durch Verhakungen und mitunter auch Verklebungen nach Verwirbelung der Fasern gewährleistet wird. Wegen der vielseitigen Verwendungsmöglichkeiten und der niedrigen Produktionskosten weist die Nonwovens-Produktion nach wie vor hohe jährliche Wachstumsraten auf. Die Vorteile dieser Vliesmaterialien liegen insbesondere in der hohen Feuchtigkeitsaufnahme, der hohen Variabilität von Dichte und Dicke sowie der weitgehenden Flächenanisotropie, woraus sich die zahlreichen Verwendungsmöglichkeiten ergeben, z.B. in der Medizin (Operationsabdecktücher, Bettücher, Wundabdeckungen, Gaze, Wattepads usw.) für Hygieneprodukte, als Wischtücher in Haushalt und Industrie, als Dekorationsvliesstoffe (Tischdecken, Servietten, Vorhänge), Einlegevliese in der Bekleidungsindustrie sowie für zahlreiche technische Anwendungen (z.B. Isoliermatten in der Bauindustrie).

Prinzipiell ist die Vliesbildung aus Kurzfasern, Stapelfasern oder Endlosfilamenten möglich. Die als "Spunbonding" bzw. als "Spunlacing" bezeichneten Verfahren der Vliesbildung aus Endlosfasern haben den Vorteil, dass das Erspinnen der Fasern und das Verlegen zu Vliesen in einem Prozess erfolgen, und sind Gegenstand dieser Erfindung. Als Ausgangsmaterial für die Vliesstoffe ist eine Vielzahl von faserbildenden Polymeren einsetzbar. Vliesstoffe aus Endlosfilamenten werden bevorzugt aus Synthesefasern wie Polyester, Polyacrylnitril oder Polypropylen hergestellt. Viskosefasern werden bevorzugt als Kurz- oder Stapelfasern zur Nonwovensherstellung eingesetzt.

Da das Viskoseverfahren, mit dem nach wie vor der größte Teil der Celluloseregeneratfasern hergestellt wird, mit erheblichen Umweltbelastungen und hohen Investitionskosten verbunden ist, werden bereits seit etlichen Jahren umfangreiche Anstrengungen unternommen, das Viskoseverfahren durch alternative Verfahren abzulösen. So wurde z.B. das Verfahren entwickelt, Celluloseformkörper durch Ausfällen einer Lösung von Cellulose in einem System aus N-Methylmorpholin-N-Oxid (NMMNO) und Wasser herzustellen (DE 28 30 685), das auch für die Herstellung von Non-wovens-Produkten eingesetzt werden kann (WO 00/18991, WO 98/07911). Beim sog. "Bemsliese"-Verfahren werden Baumwolllinters nach dem Cuproammoniumverfahren versponnen und zu Vliesen verarbeitet (US 3,833,438). Beide Verfahren haben darüber hinaus den Vorteil, dass die Nonwovens-Produkte aus Endlosfilamenten im Direktverfahren hergestellt werden können.

Ein schon lange bekanntes Verfahren zur Herstellung von Formkörpern aus Regeneratcellulose besteht im Ausfällen einer Lösung von Cellulosecarbamat (EP-A-57 105, EP-A 178 292), das durch Umsetzung von Cellulose mit Harnstoff bei thermischer Spaltung des Harnstoffs in Isocyansäure und Ammoniak und Reaktion der Isocyansäure mit den OH-Gruppen der Cellulose gebildet wird. Cellulosecarbamat ist in kalter verdünnter Natronlauge löslich und kann in erwärmter Natronlauge wieder zu Cellulose regeneriert werden.

Aufgabe der vorliegenden Erfindung war es daher, ein Verfahren zur Herstellung von Vliesstoffen aus Cellulosecarbamat in einem kontinuierlichen Prozess bei guten Produkteigenschaften bereitzustellen. Eine weitere Aufgabe bestand darin, dass das Verfahren den Ansprüchen hinsichtlich geringer Investitions- und Produktionskosten und geringer Umweltbelastung genügt.

Diese Aufgabe wird durch das Verfahren mit den Merkmalen des Anspruchs 1 und den Vliesstoff mit den Merkmalen des Anspruchs 21 gelöst. Die Verwendung der erfindungsgemäßen Vliesstoffe wird in den Ansprüchen 23 bis 27 beschrieben. Die weiteren abhängigen Ansprüche zeigen vorteilhafte Weiterbildungen auf.

Erfindungsgemäß wird ein Verfahren zur Herstellung von Vliesstoffen bereitgestellt, bei dem eine Cellulosecarbamat-Lösung mittels Extrusion durch einen mindestens 20 Öffnungen, d.h. Düsen, enthaltenden Düsenblock in ein Fällbad zu mehreren Endlosfäden versponnen wird, die im Anschluss durch Anströmen mit gasförmigem Medium und/oder Fluid unter Bildung des Vliesstoffes verwirbelt werden.

Überraschend konnte gezeigt werden, dass auch nach dem Carbamatverfahren ersponnene Fäden in einem kontinuierlichen Prozess zu Vliesstoffen verarbeitet werden können.

Die Zahl der auf dem Düsenblock, d.h. einer rechteckigen Fläche, deren Länge groß gegenüber der Breite ist, angeordneten Öffnungen ist abhängig von der Breite und Dicke des angestrebten Produkts und beträgt vorzugsweise mindestens 10000.

Die Öffnungen des Düsenblocks sind besonders bevorzugt arrayartig angeordnet. Ebenso ist es aber auch möglich, dass die Öffnungen des Düsenbalkens linear angeordnet sind. Das Verhältnis von Länge zu Durchmesser (L/D-Verhältnis) der Düsen liegt dabei vorzugsweise zwischen 1 und 20.

In einer bevorzugten Ausführungsvariante des Verfahrens werden die Endlosfäden senkrecht von unten nach oben in das Fällbad versponnen.

Weiterhin ist es bevorzugt, dass die Verspinnung der Endlosfäden im nassen Zustand erfolgt.

Nach dem Verspinnen werden die Endlosfäden vorzugsweise in einem schlitzförmigen Trichter nach unten geführt, wobei am Ausgang des Trichters die Verwirbelung mit dem gasförmigen Medium und/oder Fluid erfolgt. Zur Verbesserung der Verwirbelung der Endlosfäden ist es weiterhin bevorzugt, eine Rüttelbewegung des Trichters durchzuführen.

Als gasförmiges Medium und/oder Fluid werden vorzugsweise Luft und/oder Wasser eingesetzt.

Weiterhin ist es bevorzugt, dass die Endlosfäden nach der Verwirbelung auf einem Transportband abgelegt werden. Vorzugsweise wird dabei durch Rüttelbewegung des Transportbandes eine weitere Verwirbelung der Endlosfäden realisiert.

Vorzugsweise wird eine Cellulosecarbamat-Lösung verwendet, die einen Cellulosecarbamat-Anteil von mindestens 6 bis 12, bevorzugt 7 bis 9 Gew.-%, bezogen auf die Lösung, enthält.

Das Fällbad enthält bevorzugt Schwefelsäure mit einer Konzentration von 50 bis 200 g/l, besonders bevorzugt 70 bis 100 g/l sowie 100 bis 300 g/l, besonders bevorzugt 150 bis 200 g/l Natriumsulfat.

In einer weiteren vorteilhaften Ausführungsvariante des Verfahrens wird der Vliesstoff im Anschluss an die zuvor beschriebenen Schritte gewaschen, abgepresst sowie getrocknet. Das Waschen kann dabei vorzugsweise durch einen unter hohem Druck stehenden Wasserstrahl erfolgen.

Vorzugsweise wird das Cellulosecarbamat in einem Regenerierungsbad zu Cellulose regeneriert.

Besonders bevorzugt ist es dabei, dass das Cellulosecarbamat in einem Regenerierungsbad aus 0,3 bis 1 Gew.-% Natriumhydroxid in Wasser bei einer Temperatur von 60 bis 95° C zu Cellulose regeneriert wird. Hierdurch wird es ermöglicht, Vliesstoffe aus regenerierter Cellulose herzustellen. In einer ersten vorteilhaften Variante ist es möglich, die Regenerierung zwischen Extrusion und Verwirbelung durchzuführen. Eine weitere bevorzugte Variante sieht vor, dass die Regenerierung nach der Verwirbelung durchgeführt wird.

Erfindungsgemäß wird ebenso ein Vliesstoff aus einem Wirrgelege aus Endlosfäden aus Cellulosecarbamat bereitgestellt. Dabei ist es bevorzugt, dass der erfindungsgemäße Vliesstoff nach dem Verfahren nach einem der Ansprüche 1 bis 16 herstellbar ist.

Es ist dabei besonders bevorzugt, dass der erfindungsgemäße Vliesstoff nach dem Verfahren nach einem der Ansprüche 17 bis 20 herstellbar ist.

Verwendung finden die erfindungsgemäßen Vliesstoffe vorzugsweise in der Medizin, insbesondere als Operationsabdecktücher, Betttücher, Wundabdeckungen, Gaze oder Wattepads. Ebenso sind die Vliesstoffe auch als Hygienestoffe oder als Wischtücher im Haushalt einsetzbar. Ein weiteres Anwendungsfeld der erfindungsgemäßen Vliesstoffe sind Dekorationsvliesstoffe, insbesondere Tischdecken, Servietten oder Vorhänge sowie Einlegevliese in der Bekleidungsindustrie.

Eine weitere Verwendung betrifft Isoliermatten und Verstärkungsvliese, z.B. als Ersatz für Glasfaservliese, in der Bauindustrie.

Anhand der nachfolgenden Figuren der nachfolgenden Beispiele soll der erfindungsgemäße Gegenstand näher erläutert werden, ohne diesen auf die hierin beschriebenen Ausführungsvarianten zu beschränken.
- Fig. 1: zeigt eine schematische Darstellung des erfindungsgemäßen Verfahrensab- laufs.
- Fig. 2: zeigt einen erfindungsgemäßen schlitz- förmigen Trichter, an dessen Ausgang die Verwirbelung erfolgt.

Der prinzipielle Ablauf des Verfahrens ist in Figur 1 dargestellt. Hierbei wird die Spinnlösung 1 über eine Spinnpumpe 2 mittels eines Düsenbalkens 3, der eine Vielzahl von Düsen enthält, in ein Fällbad 4 extrudiert. Das Spinnen erfolgt dabei senkrecht von unten nach oben in das Fällbad. Über Umlenkrollen 5 werden die Fasern in waagrechter Richtung abgezogen. Auf dieser Strecke kann sich optional ein erstes Waschbad und eine Reckstrecke befinden. Eine weitere Umlenkrolle 6 führt das Faserbündel anschließend nach unten in einen schlitzförmigen Trichter 7, an dessen Ausgang das Faserbündel beidseits von Luft oder Wasser angeströmt wird. Die so verwirbelten Fasern werden auf dem darunter befindlichen Transportband 8 abgelegt, wobei durch Rüttelbewegung der Ablegevorrichtung oder des Transportbandes quer zur Laufrichtung eine weitere Verwirbelung erfolgt. Das Band durchläuft ein Waschbad mit einer Waschdüse 9, das auch durch ein unter hohem Druck stehenden Wasserstrahl realisiert werden kann, und damit im Sinne des SpunLacing zu einer weiteren Verfestigung des Materials führt. Das Transportband besteht aus einem weitmaschigen Netz, vorzugsweise aus Metall, das ein rasches Ablaufen der Waschflüssigkeit gewährleistet. Anschließend kann das Material in entsprechenden Trocknungsvorrichtungen getrocknet werden. Das Wasser kann aber auch durch ein Walzenpaar ausgepresst werden, womit gleichzeitig eine Verdichtung des Vliesstoffes erreicht werden kann.

Figur 2 zeigt den Aufbau eines erfindungsgemäßen schlitzförmigen Trichters. Über den Fasereinlauf 1 kann die Faser in den besagten Trichter eingeführt werden. Der Transport der Faser durch den Trichter wird dabei durch eine Venturi-Düse ermöglicht, die das Wasserstrahl-Prinzip umsetzt. Durch die Öffnung 3 erfolgt die Zufuhr von Wasser, Luft oder auch einem Gemisch hiervon, das aufgrund des Venturi-Profils so am Kanal 4 vorbeiströmt, dass ein Unterdruck entsteht, der die Faser durch den Kanal 4 transportiert. Am unteren Ende 5 des Trichters befindet sich der Faserausgang, von wo aus die Endlosfäden dann weitertransportiert werden können.

### Beispiel 1

800 g Zellstoff mit einem DP_{(Cuoxam)} von 520 werden in einem Kneter mit 3200 g einer Lösung, bestehend aus 12 Gew.-% NaOh, 30 Gew.-% Harnstoff und 58 Gew.-% Wasser 1 h bei 25° C intensiv gemischt und anschließend bei 23° C 48 h auf einen DP_{(Cuoxam)} von 300 vorgereift. Die feuchte Alkalicellulose wird bei Raumtemperatur in einem 5 1-Kneter mit 1200 g festem kristallinem Harnstoff 30 min. geknetet. Anschließend wird die Temperatur des Kneters auf 140° C erhöht und das vorhandene Wasser abgezogen. Nach Erreichen einer Produkttemperatur von 140° C wird die Masse 120 min weiter geknetet und anschließend aus dem Kneter ausgetragen. Zur Gewinnung des reinen Cellulosecarbamats wird die trockene krümelige Masse 3 mal mit entionisiertem Wasser bei einem Flottenverhältnis von 1:16 gewaschen, über einer Fritte abgesaugt und dann bei Raumtemperatur getrocknet. Dieses aufgelockerte und krümelige Produkt hatte einen Stickstoffgehalt von 3,0 % und einen DP_{(Cuoxam)} von 290. Es wurde in einem Lösekessel mit Rührwerk bei -5 bis +2° C zu einer Lösung mit 7,5 % Cellulose und 9 % Natronlauge gelöst, die Lösung filtriert, unter Vakuum entlüftet und in ein Spinnbad, enthaltend 140 g/l Schwefelsäure und 240 g/l Natriumsulfat von 25° C zu Filamentgarnen mit 1000 Kapillaren versponnen, über ein Rollensystem zur Verwirbelungsdüse (Fig. 2) geführt, dort in einem Wasserstrom verwirbelt und kontinuierlich auf einem Förderband zu einem Vlies abgelegt, gewaschen und getrocknet. Das Flächengewicht des Vlieses betrug 100 g/m².

### Beispiel 2

800 g Zellstoff mit einem DP_{(Cuoxam)} von 520 werden in einem Kneter mit 3200 g einer Lösung, bestehend aus 12 Gew.-% NaOh, 30 Gew.-% Harnstoff und 58 Gew.-% Wasser 1 h bei 25° C intensiv gemischt und naschließend bei 23° C 48 h auf einen DP_{(Cuoxam)} von 300 vorgereift. Die feuchte Alkalicellulose wird bei Raumtemperatur in einem 5 1-Kneter mit 1200 g festem kristallinem Harnstoff 30 min. geknetet. Anschließend wird die Temperatur des Kneters auf 140° C erhöht und das vorhandene Wasser abgezogen. Nach Erreichen einer Produkttemperatur von 140° C wird die Masse 120 min weiter geknetet und anschließend aus dem Kneter ausgetragen. Zur Gewinnung des reinen Cellulosecarbamats wird die trockene krümelige Masse 3 mal mit entionisiertem Wasser bei einem Flottenverhältnis von 1:16 gewaschen, über einer Fritte abgesaugt und dann bei Raumtemperatur getrocknet. Dieses aufgelockerte und krümelige Produkt hatte einen Stickstoffgehalt von 3,0 % und einen DP_{(Cuoxam)} von 290. Es wurde in einem Lösekessel mit Rührwerk bei -5 bis +2° C zu einer Lösung mit 7,5 % Cellulose und 9 % Natronlauge gelöst, die Lösung filtriert, unter Vakuum entlüftet und in ein Spinnbad, enthaltend 90 g/l Schwefelsäure und 240 g/l Natriumsulfat von 25° C zu Filamentgarnen mit 1000 Kapillaren versponnen, über ein Rollensystem und ein Streckwerk 25 % verstreckt, zur Verwirbelungsdüse (Fig. 2) geführt, dort in einem Wasserstrom verwirbelt und kontinuierlich auf einem Förderband zu einem Vlies abgelegt, mit einer Sprühdüse unter hohem Druck gewaschen und getrocknet. Das Flächengewicht des Vlieses betrug 75 g/m².

### Beispiel 3

800 g Zellstoff mit einem DP_{(Cuoxam)} von 520 werden in einem Kneter mit 3200 g einer Lösung, bestehend aus 12 Gew.-% NaOh, 30 Gew.-% Harnstoff und 58 Gew.-% Wasser 1 h bei 25° C intensiv gemischt und anschließend bei 23° C 48h auf einen DP_{(Cuoxam)} vorgereift. Die feuchte Alkalicellulose wird bei Raumtemperatur in einem 5 1-Kneter mit 1200 g festem kristallinem Harnstoff 30 min geknetet. Anschließend wird die Temperatur des Kneters auf 140° C erhöht und das vorhandene Wasser abgezogen. Nach Erreichen einer Produkttemperatur von 140° C wird die Masse 120 min weiter geknetet und anschließend aus dem Kneter ausgetragen. Zur Gewinnung des reinen Cellulosecarbamats wird die trockene krümelige Masse 3 mal mit entionisiertem Wasser bei einem Flottenverhältnis von 1:16 gewaschen, über einer Fritte abgesaugt und dann bei Raumtemperatur getrocknet. Dieses aufgelockerte und krümelige Produkt hatte einen Stickstoffgehalt von 3,0 % und einen DP_{(Cuoxam)} von 290. Es wurde in einem Lösekessel mit Rührwerk bei -5 bis +2° C zu einer Lösung mit 7,5 % Cellulose und 9 % Natronlauge gelöst, die Lösung filtriert, unter Vakuum entlüftet und in ein Spinnbad, enthaltend 140 g/l Schwefelsäure und 240 g/l Natriumsulfat von 25° C zu Filamentgarnen mit 1000 Kapillaren versponnen, über ein Rollensystem zur Verwirbelungsdüse (Fig. 2) geführt, dort in einem Wasserstrom verwirbelt und kontinuierlich auf einem Förderband zu einem Vlies abgelegt. Das Vlies wird durch eine 0,5 %-ige Natronlauge geführt, anschließend gewaschen und getrocknet. Das Flächengewicht des Vlieses betrug 85 g/m².

## Patentansprüche

1. Verfahren zur Herstellung von Vliesstoffen, bei dem eine Cellulosecarbamat-Lösung mittels Extrusion durch einen mindestens 20 Öffnungen enthaltenden Düsenblock in ein Fällbad zu mehreren Endlosfäden versponnen wird, die im Anschluss durch Anströmen mit gasförmigem Medium und/oder Fluid verwirbelt werden.

2. Verfahren nach Anspruch 1,
**dadurch gekennzeichnet, dass** ein Düsenblock mit mindestens 10000 Öffnungen eingesetzt wird.

3. Verfahren nach einem der Ansprüche 1 oder 2,
**dadurch gekennzeichnet, dass** die Öffnungen des Düsenblock linear oder arrayartig angeordnet sind.

4. Verfahren nach einem der vorhergehenden Ansprüche,
**dadurch gekennzeichnet, dass** das Verhältnis von Länge zu Durchmesser der Düsen von 1 bis 20 beträgt.

5. Verfahren nach einem der vorhergehenden Ansprüche,
**dadurch gekennzeichnet, dass** die Endlosfäden senkrecht von unten nach oben in das Fällbad versponnen werden.

6. Verfahren nach einem der vorhergehenden Ansprüche,
**dadurch gekennzeichnet, dass** die Verspinnung der Endlosfäden im nassen Zustand erfolgt.

7. Verfahren nach einem der vorhergehenden Ansprüche,
**dadurch gekennzeichnet, dass** die Endlosfäden nach dem Verspinnen in einen schlitzförmigen Trichter nach unten geführt werden, wobei am Ausgang des Trichters die Verwirbelung mit dem gasförmigen Medium und/oder Fluid erfolgt.

8. Verfahren nach dem vorhergehenden Anspruch,
**dadurch gekennzeichnet, dass** durch Rüttelbewegung des Trichters eine weitere Verwirbelung der Endlosfäden erreicht wird.

9. Verfahren nach einem der vorhergehenden Ansprüche,
**dadurch gekennzeichnet, dass** als gasförmiges Medium und/oder Fluid Luft und/oder Wasser eingesetzt werden.

10. Verfahren nach einem der vorhergehenden Ansprüche,
**dadurch gekennzeichnet, dass** die Endlosfäden nach der Verwirbelung auf einem Transportband abgelegt werden.

11. Verfahren nach dem vorhergehenden Anspruch,
**dadurch gekennzeichnet, dass** durch Rüttelbewegung des Transportbandes eine weitere Verwirbelung der Endlosfäden erreicht wird.

12. Verfahren nach einem der vorhergehenden Ansprüche,
**dadurch gekennzeichnet, dass** das Cellulosecarbamat in Natronlauge gelöst wird.

13. Verfahren nach dem vorhergehenden Anspruch,
**dadurch gekennzeichnet, dass** der Cellulosecarbamat-Anteil der Cellulosecarbamat-Lösung mindestens 6 bis 12, insbesondere 7 bis 9 Gew.-%, bezogen auf die Lösung, beträgt.

14. Verfahren nach einem der vorhergehenden Ansprüche,
**dadurch gekennzeichnet, dass** das Fällbad aus Schwefelsäure mit einer Konzentration von 50 bis 200 g/l, insbesondere 70 bis 100 g/l sowie 100 bis 300 g/l, insbesondere 150 bis 200 g/l Natriumsulfat besteht.

15. Verfahren nach einem der vorhergehenden Ansprüche,
**dadurch gekennzeichnet, dass** der Vliesstoff im Anschluss gewaschen, abgepresst und getrocknet wird.

16. Verfahren nach dem vorhergehenden Anspruch,
**dadurch gekennzeichnet, dass** das Waschen durch einen unter hohem Druck stehenden Wasserstrahl erfolgt.

17. Verfahren nach einem der vorhergehenden Ansprüche,
**dadurch gekennzeichnet, dass** das Cellulosecarbamat in einem Regenerierungsbad zu Cellulose regeneriert wird.

18. Verfahren nach dem vorhergehenden Anspruch,
**dadurch gekennzeichnet, dass** das Regenerierungsbad aus 0,3 bis 1 Gew.-% Natriumhydroxid in Wasser besteht und die Regeneration bei einer Temperatur von 60 bis 95 °C erfolgt.

19. Verfahren nach dem vorhergehenden Anspruch,
**dadurch gekennzeichnet, dass** die Regenerierung zwischen Extrusion und Verwirbelung durchgeführt wird.

20. Verfahren nach Anspruch 18,
**dadurch gekennzeichnet, dass** die Regenerierung nach der Herstellung des Vliesstoffes durchgeführt wird.

21. Vliesstoff aus einem Wirrgelege aus Endlosfäden aus Cellulosecarbamat.

22. Vliesstoff nach Anspruch 21,
**dadurch gekennzeichnet, dass** der Vliesstoff nach dem Verfahren nach einem der Ansprüche 1 bis 16 herstellbar ist.

23. Verwendung der Vliesstoffe nach einem der Ansprüche 21 bis 22 in der Medizin, insbesondere als Operationsabdecktücher, Betttücher, Wundabdeckungen, Gaze oder Wattepads.

24. Verwendung der Vliesstoffe nach einem der Ansprüche 21 oder 22 als Hygienestoffe oder als Wischtücher im Haushalt.

25. Verwendung der Vliesstoffe nach einem der Ansprüche 21 oder 22 als Dekorationsvliesstoffe, insbesondere Tischdecken, Servietten oder Vorhänge.

26. Verwendung der Vliesstoffe nach einem der Ansprüche 21 oder 22 als Einlegevliese in der Bekleidungsindustrie.

27. Verwendung der Vliesstoffe nach einem der Ansprüche 21 oder 22 als Verstärkungsvliese und Isoliermatten in der Bauindustrie.

## Claims

1. Method for producing non-wovens, in which a cellulose carbamate solution is spun by means of extrusion through a nozzle block containing at least 20 orifices into a precipitation bath to form a plurality of continuous filaments, which are subsequently intermingled by impingement with a flow of a gaseous medium and/or fluid.

2. Method according to Claim 1,
**characterised in that** a nozzle block having at least 10,000 orifices is employed.

3. Method according to one of Claims 1 or 2, **characterised in that** the orifices of the nozzle block are arranged linearly or in the manner of an array.

4. Method according to one of the preceding claims, **characterised in that** the ratio of length to diameter of the nozzles is from 1 to 20.

5. Method according to one of the preceding claims, **characterised in that** the continuous filaments are spun into the precipitation bath vertically from the bottom upwards.

6. Method according to one of the preceding claims, **characterised in that** the spinning of the continuous filaments takes place in the wet state.

7. Method according to one of the preceding claims, **characterised in that**, after the spinning, the continuous filaments are led downwards into a slit-shaped funnel, the intermingling by the gaseous medium and/or fluid taking place at the outlet of the funnel.

8. Method according to the preceding claim, **characterised in that** a further intermingling of the continuous filaments is achieved by a shaking movement of the funnel.

9. Method according to one of the preceding claims, **characterised in that** air and/or water are employed as the gaseous medium and/or fluid.

10. Method according to one of the preceding claims, **characterised in that** the continuous filaments are deposited on a conveyor belt after the intermingling.

11. Method according to the preceding claim, **characterised in that** a further intermingling of the continuous filaments is achieved by a shaking movement of the conveyor belt.

12. Method according to one of the preceding claims, **characterised in that** the cellulose carbamate is dissolved in sodium hydroxide solution.

13. Method according to the preceding claim, **characterised in that** the proportion of cellulose carbamate in the cellulose carbamate solution is at least 6 to 12, in particular 7 to 9% by weight, based on the solution.

14. Method according to one of the preceding claims, **characterised in that** the precipitation bath comprises sulphuric acid with a concentration of 50 to 200 g/l, in particular 70 to 100 g/l, and 100 to 300 g/l, in particular 150 to 200 g/l, of sodium sulphate.

15. Method according to one of the preceding claims, **characterised in that** the non-woven is subsequently washed, squeezed out and dried.

16. Method according to the preceding claim, **characterised in that** the washing is performed by a water jet under high pressure.

17. Method according to one of the preceding claims, **characterised in that** the cellulose carbamate is regenerated in a regeneration bath to form cellulose.

18. Method according to the preceding claim, **characterised in that** the regeneration bath comprises 0.3 to 1% by weight of sodium hydroxide in water and the regeneration takes place at a temperature of 60 to 95°C.

19. Method according to the preceding claim, **characterised in that** the regeneration is carried out between extrusion and intermingling.

20. Method according to Claim 18,
**characterised in that** the regeneration is carried out after the production of the non-woven.

21. Non-woven formed from a random laid scrim of continuous filaments of cellulose carbamate.

22. Non-woven according to Claim 21,
**characterised in that** the non-woven can be produced by the method according to one of Claims 1 to 16.

23. Use of the non-wovens according to one of Claims 21 to 22 in medicine, in particular as surgical drapes, bed sheets, wound dressings, gauze or absorbent pads.

24. Use of the non-wovens according to one of Claims 21 or 22 as household hygiene materials or as wiping cloths.

25. Use of the non-wovens according to one of Claims 21 or 22 as decorative non-wovens, in particular table cloths, serviettes or curtains.

26. Use of the non-wovens according to one of Claims 21 or 22 as non-woven interlinings in the clothing industry.

27. Use of the non-wovens according to one of Claims 21 or 22 as reinforcing scrims and insulating mats in the construction industry.

## Revendications

1. Procédé de fabrication de tissus non tissés dans lequel une solution de carbamate de cellulose est filée par extrusion à travers un bloc de buses contenant au moins 20 ouvertures dans un bain de précipitation en plusieurs fils sans fin qui sont ensuite entrelacés par soufflage avec un milieu et/ou un fluide gazeux.

2. Procédé selon la revendication 1, **caractérisé en ce qu'**un bloc de buses avec au moins 10000 ouvertures est utilisé.

3. Procédé selon l'une des revendications 1 ou 2, **caractérisé en ce que** les ouvertures du bloc de buses sont disposées de manière linéaire ou matricielle.

4. Procédé selon l'une des revendications précédentes, **caractérisé en ce que** le rapport entre la longueur et le diamètre des buses est de 1 à 20.

5. Procédé selon l'une des revendications précédentes, **caractérisé en ce que** les fils sans fin sont filés verticalement du bas vers le haut dans le bain de précipitation.

6. Procédé selon l'une des revendications précédentes, **caractérisé en ce que** le filage des fils sans fin a lieu par voie humide.

7. Procédé selon l'une des revendications précédentes, **caractérisé en ce que** les fils sans fin sont guidés après le filage vers le bas dans une trémie en forme de fente, le tourbillonnement avec le milieu gazeux et/ou le fluide ayant lieu à la sortie de la trémie.

8. Procédé selon la revendication précédente, **caractérisé en ce qu'**un tourbillonnement supplémentaire des fils sans fin est effectué grâce à un mouvement vibratoire de la trémie.

9. Procédé selon l'une des revendications précédentes, **caractérisé en ce que** le milieu gazeux et/ou le fluide utilisé peut être de l'air et/ou de l'eau.

10. Procédé selon l'une des revendications précédentes, **caractérisé en ce que** les fils sans fin sont déposés sur une courroie de transport après le tourbillonnement.

11. Procédé selon la revendication précédente, **caractérisé en ce qu'**un tourbillonnement supplémentaire des fils sans fin est obtenu grâce à un mouvement vibratoire de la courroie de transport.

12. Procédé selon l'une des revendications précédentes, **caractérisé en ce que** le carbamate de cellulose est dissous dans une solution de soude.

13. Procédé selon l'une des revendications précédentes, **caractérisé en ce que** la part de carbamate de cellulose dans la solution de carbamate de cellulose est d'au moins 6 à 12 %, plus particulièrement de 7 à 9 % en poids par rapport à la solution.

14. Procédé selon l'une des revendications précédentes, **caractérisé en ce que** le bain de précipitation est constitué d'acide sulfurique avec une concentration de 50 à 200 g/l, plus particulièrement de 70 à 100 g/l, ainsi que de 100 à 300 g/l, plus particulièrement de 150 à 200 g/l de sulfate de sodium.

15. Procédé selon l'une des revendications précédentes, **caractérisé en ce que** le tissu non tissé est ensuite lavé, pressé et séché.

16. Procédé selon la revendication précédente, **caractérisé en ce que** le lavage a lieu à l'aide d'un jet d'eau sous haute pression.

17. Procédé selon l'une des revendications précédentes, **caractérisé en ce que** le carbamate de cellulose est régénéré en cellulose dans un bain de régénération.

18. Procédé selon la revendication précédente, **caractérisé en ce que** le bain de régénération constitué de 0,3 à 1 % en poids d'hydroxyde de sodium dans l'eau et **en ce que** la régénération a lieu à une température comprise entre 60 et 95° C.

19. Procédé selon la revendication précédente, **caractérisé en ce que** la régénération est effectuée entre l'extrusion et le tourbillonnement.

20. Procédé selon la revendication 18, **caractérisé en ce que** la régénération est effectuée après la fabrication du tissu non tissé.

21. Tissu non tissé constitué d'un entrelacs de fils sans fins en carbamate de cellulose.

22. Tissu non tissé selon la revendication 21, **caractérisé en ce que** le tissu non tissé peut être fabriqué selon le procédé d'une des revendications 1 à 16.

23. Utilisation des tissus non tissés en médecine, selon l'une des revendications 21 à 22, plus particulièrement en tant que draps de salles d'opération, draps de lits, recouvrement de blessures, gaze ou tampons de ouate.

24. Utilisation des tissus non tissés selon l'une des revendications 21 ou 22 en tant que produits hygiéniques ou en tant que chiffons de ménage.

25. Utilisation des tissus non tissés selon l'une des revendications 21 ou 22 en tant que tissus non tissés de décoration, plus particulièrement en tant que nappes, serviettes ou rideaux.

26. Utilisation des tissus non tissés selon l'une des revendications 21 ou 22 en tant que tissus non tissés de doublure intérieure dans l'industrie de l'habillement.

27. Utilisation des tissus non tissés selon l'une des revendications 21 ou 22 en tant que tissus non tissés de renforcement et en tant que tapis isolants dans le domaine du bâtiment.
